# EUROPÄISCHE PATENTSCHRIFT

(11) **EP 2 355 965 B1**
(45) Veröffentlichungstag und Bekanntmachung des Hinweises auf die Patenterteilung: **17.08.2016**
(21) Anmeldenummer: 09755871.2
(22) Anmeldetag: 09.11.2009
(51) Int. Cl.: B27N 3/00

(54) **ZUSAMMENSETZUNG UND VERFAHREN ZUR HERSTELLUNG EINER HOLZ- ODER HOLZFASERPLATTE**
COMPOSITION AND PROCESS FOR PRODUCING A WOODEN OR WOOD FIBRE PLATE
COMPOSITION ET PROCÉDÉ DE FABRICATION D'UN PANNEAU DE BOIS OU D'UN PANNEAU DE FIBRES DE BOIS

(30) Priorität: 10.11.2008 DE 102008056650
(43) Veröffentlichungstag der Anmeldung: 17.08.2011
(73) Patentinhaber: Steinmüller, Jürgen, 97080 Würzburg (DE); Merkel, Peter, 97080 Würzburg (DE); Dreismann, Martin, 97080 Würzburg (DE)
(72) Erfinder: Steinmüller, Jürgen, 97080 Würzburg (DE); Merkel, Peter, 97080 Würzburg (DE); Dreismann, Martin, 97080 Würzburg (DE)
(74) Vertreter: Harrison, Robert John
(86) Internationale Anmeldenummer: PCT/EP2009/064834
(87) Internationale Veröffentlichungsnummer: WO 2010/052322

(56) Entgegenhaltungen:
- WO-A1-2008/114103
- DE-A1- 4 410 576
- DE-A1- 10 330 756
- DE-A1-102004 008 827
- DE-A1-102007 054 123
- US-A1- 2006 121 261

## Beschreibung

### FELD DER ERFINDUNG

Die vorliegende Erfindung betrifft eine Zusammensetzung für Holz und Holzfaserplatten, Holz- oder Holzfaserplatten selbst sowie ein Verfahren zur Herstellung von Holz- oder Holzfaserplatten.

### STAND DER TECHNIK

Holzwerkstoffe aus Span- oder Fasermaterial werden beispielsweise in der Bau-Möbel- und Einrichtungsbranche eingesetzt. Im Bereiche der Holzfaserplatten unterscheidet man zwischen Faserdämmplatten (HFD), Hartfaserplatten (HFH, KH) und MDF-Platten. Diese werden aus fein zerfasertem, hauptsächlich rindenfreiem Nadelholz und durch eine schonende Verpressung in Längs- und Querrichtung hergestellt. Die Kanten sind glatt und fest und können ohne besonderen Anleimer profiliert werden.

Daneben gibt es noch Spanplatten oder Flachpressplatten, welche aus Holzspänen verschiedener Größe bestehen, die mit Kunstharzklebstoff unter Zuführung von Wärme im Flachpressverfahren hergestellt werden. Dabei werden die Späne in Richtung der Plattenebene ausgerichtet.

Der Verwendungsbereich der Holzfaserplatten ähnelt dem der Spanplatte, jedoch können durch den feinen, nahezu homogenen Aufbau der Holzfaserplatte die Kanten und Flächen profiliert und anschließend lackiert werden. Die Notwendigkeit von Anleimern, wie dies bei Flachpressplatten der Fall wäre, entfällt.

Für die Herstellung von Holzfaserplatten oder Flachpressplatten werden derzeit ausschließlich Holzfasern oder lignocellulose-haltiges Fasermaterial verwendet. Mittels Wärme, Feuchtigkeit und mechanischer Druckkräfte in Zerfaserungsanlagen werden dabei die Holzspäne für eine Fertigung der Platten aufbereitet.
Bei den aus dem Stand der Technik bekannten Holz- und Holzfaserplatten wird ausschließlich Holz als Ausgangsmaterial verwendet. Die Ressourcen dieses Naturstoffes sind begrenzt und auch aus Gründen des Naturschutzes ist es wünschenswert alternative Rohstoffe verwenden zu können. Zudem ist es auch aus Kostengründen interessant nach Alternativen für die Herstellung entsprechender Holz- oder Holzfaserplatten zu suchen.

Die DE 10330756 A1 offenbart ein Verfahren zur Herstellung eines Feststoffes für die Fertigung von Formteilen, bei dem dem Faserstoff ein Bindemittel zugesetzt und zu einem Formteil unter Zufuhr von Wärme verpresst wird. Das offenbarte Verfahren zeichnet sich dadurch aus, dass eine Partikel- oder Fasermatte einer ersten Gruppe von Partikeln oder Fasern ein Anteil von Kunststoffpartikeln und/oder Kunststofffasern zugemischt wird, deren Teilchengröße annähernd der Teilchengröße der Partikel oder Fasern der ersten Gruppe entspricht. Die Kunststoffpartikel und/oder -fasern werde durch zerkleinern und/oder zerfasern von Rein- oder Mischkunststoff-Agglomeraten in einem Scheibenrefiner gewonnen, wobei dem Scheibenrefiner während des Zerkleinerungsvorgangs Wasser zugeführt wird.

Die DE 10 2004 008 827 A1 offenbart eine Platte, ein Formteil und eine Deckschicht aus einem Holzwerkstoff, wobei ein Holzwerkstoff vorgesehen ist, der gemahlen ist oder zerfasertes Agglomerat aus Kunststoffen aus der Abfallentsorgung enthält. Gemäß der Offenbarung der DE 10 2004 008 827 A1 in die eingesetzten Kunststoffpartikel Reinkunststoffe, Misch- und/oder Folienkunststoffe aus Sammelsystemen oder Rein- oder Mischkunststoffe aus Recyclingsystemen.

Die US 2006/0121261 A1 offenbart eine Holzfaserplatte, wobei den Holzfasern oder Holzflocken synthetische Partikel oder Fasern zugemischt werden. Die Inhaltsstoffe sind zu einer Platte unter Hitze verpresst und ein Teil der Holzfasern oder -flocken ist durch gemahlene oder zerfaserte Agglomerate aus gemischtem Synthetischen Abfallmaterial ersetzt. Gemäß der Offenbarung der US 2006/0121261 A1 handelt es sich bei den synthetischen Abfallstoffen um Kunststoff oder Kunststoffmischungen.
Die WO 2008/114103 A1 offenbart die Beimischung von Kork zum Holzrohstoff für die Herstellung von Holzfaserplatten. Bei Kork handelt es sich um das Material der Rinde einer Korkeiche und damit um einen weiteren Rohstoff, welcher als ein besonderer Teil eines Baumes den Bereich der Holzrohstoffe zuzuordnen ist.

Die DE 10 2004 011 931 A1 offenbart eine Dämmplatte aus einem Holzwerkstoff-Bindemittelfaser-Gemisch sowie ein Verfahren zur Herstellung einer Dämmplatte, bei welchem dem Gemisch ein Additiv mit einem thermisch beständigen Kern und einer thermisch aktivierbaren Beschichtung zugegeben und unter Wärmezufuhr aktiviert wird. Wesentlicher Gedanke dieser Offenbarung ist die Möglichkeit gezielt eine thermische Aktivierung zur Verklebung der Inhaltsstoffe erreichen zu können. Die Verwendung alternativer Rohstoffe oder Rohstoffzusammensetzungen für die Herstellung von Holz- oder Holzfaserplatten offenbart dieses Dokument nicht.

Die DE 10 2006 054 204 beschreibt eine Technologie bei der reine Kunststoffe verwendet werden, die dann aufzuschmelzen sind, was durch einen Extruder bewirkt werden soll. Es wird keine Verfahren aufgezeigt, welches sich mit alternativen Inhaltsstoffen beim Ausgangsmaterial zur Herstellung einer Platte befasst.

In der DE 103 54 394 Alwird ein spezielles Bindemittel sowie dessen Verwendung zur Verklebung von Holzwerkstoffen und/oder Faserstoffen offenbar. Der Gegenstand dieses Dokumentes ist auf die Verbindung der Rohstoffe derartiger Platten gerichtet und befasst sich nicht mit alternativ zu verwendenden Zusatzstoffen bei der Herstellung von Holz- oder Holzfaserplatten.

Die DE 14 53 374 A beschreibt ein Verfahren zur Herstellung von Verbundkörpern. Dabei wird das Grundmaterial durch Beimischung von thermoplastischen Folien und der Einwirkung von Druck und Hitze verpresst. Diese Druckschrift befasst sich demnach mit der Verbindung der Rohstoffe einer Platten, die unter Verwendung von Druck und Hitze hergestellt werden, aber nicht mit der Verwendung alternativer Rohstoffkombinationen.

Die DE 44 10 576 A1 befasst sich mit der Herstellung von Platten, die aus einem Gemisch von Kunststoff, Holz, Halbholz und Recyclingmaterial besteht. Um derartige Platten herstellen zu können, müssen die Kunststoffanteile unter besonderen Verfahrensbedingungen verschmolzen und verpresst werden. Nachteilig an diesem Verfahren ist, dass die erforderlichen Parameter hinsichtlich Druck und Temperatur nicht auf konventionellen im Einsatz befindlichen Anlagen erreicht werden können, ohne größere und kostenintensive Anpassungen an den Anlagen vornehmen zu müssen.

Es ist zukünftig davon auszugehen, dass sich der Rohstoff Holz weiter verknappt, sei es als Frisch- oder als Altholz. Aus diesen Gründen besteht ein Bedarf an alternativen Materialquellen und auch Verfahren zur Herstellung von Holz- oder Holzfaserplatten.

Grundsätzlich ist dabei jedoch zu beachten, dass die geltenden länderspezifischen Normen, so z. B. nach DIN oder EN für die Herstellung der Platten eingehalten werden.

### ZUSAMMENFASSUNG DER ERFINDUNG

Aufgabe der vorliegenden Erfindung ist, daher ein Zusammensetzung für die Herstellung einer Holz- oder Holzfaserplatte zur Verfügung zu stellen, welche zur Herstellung einer Holz- oder Holzfaserplatte verwendet werden kann, wobei die resultierende Platte den Anforderungen der entsprechenden länderspezifischen Normen, beispielsweise nach der deutschen oder europäischen EN oder DIN genügt. Weiterhin sind ein Herstellungsverfahren unter Verwendung der Zusammensetzung sowie die Holz- oder Holzfaserplatten Gegenstand der Erfindung.

Erfindungsgemäß wird eine Zusammensetzung zur Verfügung gestellt, umfassend einen Faserstoff, ein Bindemittel, einen Härtungsbeschleuniger und eine Paraffinemulsion, wobei der Faserstoff wenigstens 5% holzfremde Rohstoffe, bestehend aus einer Mischung von 0 - 40% anorganischen Anteilen, 5 - 81% synthetisch organische Anteile und/oder 0 - 22,5% verrottbaren organischen Anteilen, wobei sich die verwendeten Anteile jeweils zu 100% holzfremden Rohstoff addieren, enthält. Diese Zusammensetzung ist zur Herstellung von Holz- oder Holzfaserplatten geeignet, die nicht nur ausschließlich aus Holz bestehen.

Für eine Zusammensetzung gemäß der Erfindung ist vorgesehen, dass es sich bei den holzfremden Stoffen um Feststoffe handelt, insbesondere auch um Mischungen verschiedener Feststoffe. Bei den Feststoffen handelt es sich um organische oder anorganische Feststoffe, wobei die organischen Stoffe synthetisch hergestellt sein können, wie beispielsweise Kunststoffe oder auch verrottbar sein können wie biologische Stoffe wie z. B. Proteine, Zucker oder auch Fette, Öle oder Naturfasern.

Es ist vorgesehen, es sich bei den holzfremden Rohstoffen als Teil des Faserstoffs um eine Mischung bestehend aus 0 - 40% anorganischen Anteilen, 5 - 100% synthetisch organischen Anteilen und/oder 0 - 95% verrottbaren organischen Anteilen handelt, wobei sich die verwendeten Anteile jeweils zu 100% zu dem holzfremden Rohstoff addieren.

Weiterhin kann eine Zusammensetzung zusätzlich Harnstoff und/oder Ligninsulfonate enthalten und bei dem Bindemittel kann es sich um Harnstoff-Formaldehyd-, Melamin- oder Phenol-Harz oder eine Kombination davon handeln.

Weiterhin ist ein Verfahren zur Herstellung einer Holz- oder Holzfaserplatte ein Gegenstand der vorliegenden Erfindung, umfassend:
a) Herstellen einer Rohstoffmischung zur Aufbereitung als Faserstoff, wobei der Faserstoff einen Holzrohstoff und wenigstens 5% holzfremde Rohstoffe, bestehend aus einer Mischung von 0 - 40% anorganischen Anteilen, 5 - 81% synthetisch organischen Anteilen und/oder 0 - 22,5% verrottbaren organischen Anteilen, wobei sich die verwendeten Anteile jeweils zu 100% holzfremden Rohstoff addieren, enthält;
b) Zerfaserung der Rohstoffmischung nach dem thermochemischen Verfahren;
c) Trocknung des Faserstoffs;
d) Beleimung des Faserstoffs, bevorzugt im Blender-Verfahren;
e) Heißverpressen des beleimten Faserstoffs; und
f) Besäumen der Platten und Schleifen auf eine definierte Plattenstärke.

Für das Verfahren ist vorgesehen, dass als Bindemittel bevorzugt Harnstoff-Formaldehyd-, Melamin- oder Phenol-Harz oder eine Kombination davon verwendet werden kann, wobei die Rohstoffmischung bei der Verwendung von Harnstoff-FormaldehydHarz auf einen sauren pH-Wert, bevorzugt zwischen 5 bis 5,8, eingestellt wird. Grundsätzlich ist die Verwendung anderer Bindemittel oder Kleber von der Erfindung ebenfalls mit umfasst.

Weiter ist für das Verfahren vorgesehen, dass holzfremde Rohstoffe als Teil des Faserstoffs verwendet werden können, die aus einer Mischung von 0 - 40% anorganischen Anteilen, 5 - 100% synthetisch organische Anteile und/oder 0 - 95% verrottbaren organischen Anteilen bestehen, wobei sich die verwendeten Anteile jeweils zu 100% holzfremden Rohstoff addieren.

### BESCHREIBUNG DER FIGUREN

Fig. 1 Schema zur Durchführung des erfindungsgemäßen Verfahren.
Fig. 2 Holz- oder Holzfaserplatte bestehend aus wenigstens 5% holzfremden Rohstoff.

Figur 1 zeigt den Ablauf eines Verfahrens zur Herstellung einer erfindungsgemäßen Holz- oder Holzfaserplatte. Dabei werden ein Holzrohstoff 10, beispielsweise Schnitzel eines Weichholzes, und eine holzfremder Rohstoff 20 zum Herstellen einer Zusammensetzung für den Faserstoff 20 verwendet.

Die Mischung wird anschließend zerfasert 40 und der daraus resultierende Faserstoff getrocknet 40. Nach dem Beleimen des Faserstoffes 60 erfolgt das Verpressen des Faserstoffes bei bevorzugt 150 - 250°C und einer Pressdauer von 15 - 25 s/mm².

Abschließend werden die Platten besäumt und auf eine einheitliche Dicke geschliffen.

Figur 2 zeigt einen Teil einer Holz- oder Holzfaserplatte 21, die unter Verwendung von wenigstens 5% holzfremden Rohstoff und Holzrohstoff hergestellt wurde.

### DETAILLIERTE BESCHREIBUNG DER ERFINDUNG

Die Erfindung wird nachfolgend anhand von Ausführungsbeispielen beschrieben, ohne auf diese beschränkt zu sein. Dies gilt insbesondere bezüglich der verwendeten Materialien.

### Beispiel 1

Es wurde eine mitteldichte Faserplatte (MDF) aus Kiefernholz und einem Rohstoff hergestellt, der holzfremde Inhaltsstoffe aufweist. Im Anschluss an die Herstellung wurde überprüft, ob die resultierende MDF-Platte, welche nicht vollständig aus Holz besteht, die erforderlichen Vorschriften im Hinblick auf die mechanische Eigenschaft der Querzugfestigkeit sowie der Materialeigenschaften der Dickenquellung und Wasseraufnahme nach 2 und 24 Stunden einhält.

Zum Vergleich der resultierenden Eigenschaften wurde eine MDF-Platte hergestellt, die ausschließlich aus Kiefernholzschnitzeln besteht sowie eine MDF-Platte, die aus Kiefernholzhackschnitzeln und ein Rohstoff mit holzfremden Inhaltsstoffen in einem Mischungsverhältnis von 80% Kiefernholzschnitzel und 20% holzfremden Rohstoff besteht. Die Angaben beziehen sich auf die Trockenmasse. Für beide Arten von MDF-Platte wurde zusätzlich noch ein UF-Harz 350 (BASF) als Bindemittel verwendet.

Aus den Kiefernholzschnitzeln bzw. der Kiefernholzschnitzel/Rohstoff-Mischung wurden Faserstoffe nach dem thermomechanischen Verfahren (TMP-Verfahren) hergestellt. Der Aufschluss der Rohstoffe erfolgte in einer Labor-Refiner-Anlage mit Kocher und Rohrstrockner. Die Aufschlusstemperatur lag bei 150°C bei 5,0 bar und die Aufschlussdauer betrug 5 Minuten.

Anschließend wurden die Faserstoffe im Rohrtrockner gefolgt von einer Trocknung im Trocknungsschrank bei 65°C auf eine Faserfeuchte von ca. 2% getrocknet. Die getrockneten Faserstoffe wurden in einem Mischer wie folgt beleimt:
▪ Der Faserstoff wurde im Blender-Verfahrenin einem Trommelmischer beleimt.
▪ Als Bindemittel wurde ein Harnstoff-Formaldehydharz (UF-Harz K350) verwendet, wobei der Bindemittelaufwand 15% (Feststoff/Trockenmasse Faserstoff) betrug.
▪ Als Härtungsbeschleuniger wurde Ammoniumsulfat (2% Feststoff Härter/Festharz) eingesetzt..
▪ Es wurden 1,1% Parafinemulsion (Feststoff Paraffin bezogen auf Trockenmasse Faserstoff) verwendet, wobei die Paraffinemulsion zusammen mit dem UF-Harz auf den Faserstoff gegeben wurde.

Im Anschluss an die Beleimung der Rohstoffe wurde das jeweilige Material zu Platten heiß verpresst. Dabei wurden einschichtige Platten hergestellt mit einer Plattendicke von 16 mm und einer Soll-Rohdichte von 750 kg/m³. Die Presstemperatur betrug 200°C und die Presszeit 15 s/mm Plattendicke.

Nach der Herstellung wurden die Platten besäumt und auf 16 mm Plattendicke geschliffen. Von den Platten mit unterschiedlichen Ausgangsrohstoffen wurden Prüfkörper identischen Ausmaßes erstellt, die im Normalklima bis zur Ausgleichsfeuchte klimatisiert wurden. Im Anschluss daran erfolgte die Bestimmung der Eigenschaften Querzugfestigkeit nach EN 319, Dickenquellung nach 2 und 24 Stunden nach EN 317 und Wasseraufnahme nach 2 und 24 Stunden. Die Ergebnisse lassen sich in Tabelle 1 wie folgt zusammenfassen:

**Tabelle 1: Rohdichte, Querzugfestigkeit, Dickenquellung und Wasseraufnahme**

| **Faserstoff** | **Rohdichte kg/m³** | **Querzugfestigkeit N/mm²** | **Dickenquellung** | | **Wasseraufnahme** | |
|---|---|---|---|---|---|---|
| | | | 2h % | 24h % | 2h % | 24h % |
| 100% Kiefer | 777 | 0,94 | 2,0 | 5,5 | 3,4 | 13,8 |
| 80% Kiefer 20% holzfremder Rohstoff | 783 | 0,80 | 2,8 | 11,3 | 18,1 | 43,5 |
| Anforderungen nach DIN 622-5 für MDF-Platten mit einer Dicke > 12...19 mm | | > 0,55 | | < 12 | | |

Die Ergebnisse zeigen, dass die Dickenquellung zwar erheblich höher ist bei den Platten, die unter Zusatz holzfremder Stoffe hergestellt wurden, diese jedoch die DIN Norm 622-5 einhalten. Entsprechend der stärkeren Dickenquellung weisen die Platten mit dem Rohstoff, der holzfremde Anteile aufweist, auch eine erhöhte Wasseraufnahme auf.

Insgesamt zeigt das Ausführungsbeispiel, dass eine MDF-Platte hergestellt werden kann, welche die erforderlichen Normen einhält, jedoch nicht zu 100% aus Holz besteht. Damit zeigt die vorliegende Erfindung eine Alternative zu vollständig aus Holz bestehenden Platten auf, wodurch natürliche Ressourcen geschont werden und eine Möglichkeit zur Verwendung anderweitig anfallender Zusatzstoffe auf.

Analog zu dem oben dargestellten Beispiel wurden noch weitere Platten hergestellt, bei denen als Rohstoff ein holzfremder Stoff für die Herstellung des Faserstoffes verwendet wurde. Der holzfremde Stoff kann dabei anorganische Anteile aufweisen, wie beispielsweise Salze, Glas, Metall, Keramik etc. und/oder synthetische organische Stoffe wie beispielsweise Kunststoffe und/oder verrottbare organische Stoffe wie Naturfasern, Fette, Öle, Zucker oder Proteine. Die Aufzählungen der Stoffe der einzelnen Gruppen sind nur beispielhaft und nicht abschließend zu verstehen.

Für die Herstellung weiterer Platten unter Verwendung holzfremder Stoffe wurden folgende Mischungen verwendet:
- 73% synthetisch organische Stoffe und 27% anorganische Stoffe
- 22,5% anorganische Stoffe, 55% synthetische organische Stoffe und 22,5% verrottbare organische Stoffe
- 40% anorganische Stoffe, 55% synthetische organische Stoffe und 5% verrottbare organische Stoffe
- 81% synthetische organische Stoffe und 19% anorganische Stoffe.

Im Gegensatz zu den Offenbarungen der DE 10 2004 011 931 A1, der DE 103 54 934 A1 oder der DE 14 53 374 steht bei der vorliegenden Offenbarung nicht die Verbindung der Rohstoffe im Vordergrund, es ist nicht erforderlich enthaltene Kunststoffe miteinander zu verschmelzen. Vielmehr ist an dem Verfahren gemäß der vorliegenden Offenbarung vorgesehen, dass ein gemischter Inputstrom als Holzersatz in einem Standard MDF-oder Spanplattenverfahren verwendet werden kann. Dies ist bislang nicht möglich gewesen, da in diesem Verfahren durch die reine Vermischung von Holz mit Holzersatzstoffen, anschließendem Verkleben und Verpressen eben keine entsprechende Stabilität und Haltbarkeit erreicht werden konnte, wie dies in dem vorstehenden Beispiel gezeigt ist.

Das Ausgangsmaterial wird bei einem Verfahren dieser Erfindung so vorbehandelt, dass es als Holzersatzstoff unter Belassung aller üblichen Parameter in bekannten Standardverfahren verwendet werden kann. Dies bedeutet, dass das zuvor offenbarte Verfahren auf Maschinen angewendet werden kann, die bereits in Verwendung sind und es muss keine gesonderte Anpassung hinsichtlich des Erreichens besonderer Drücke oder Temperaturen vorgenommen werden.

Ein deutlicher Unterschied zur DE 44 10 576 A1 besteht darin, dass die Presstemperaturen bei dem in diesem Dokument offenbarten Verfahren deutlich niedriger sind. Beieinem Verfahren gemäß dieser Offenbarung ist eine entsprechende Temperatur überhaupt nur erforderlich, um eine entsprechende Funktion des Standardbindemittels, des UF-Leims, hervorzurufen. Temperatur und Druck haben per se keinerlei Auswirkung auf das Material oder auf die Verbindung des Materials mit dem entsprechenden Bindemittel.

Im Gegensatz zur Offenbarung der DE 44 10 576 A1, können eben die vorhandenen Standardverfahren zur Holzfaserplatten-Herstellung weiter verwendet werden, es müssen keine neuen Verfahren oder Vorrichtungen installiert werden und damit auch keine technischen Änderungen im vorhandenen Produktionsprozess vorgenommen werden, um die Herstellung entsprechender Platten zu ermöglichen.

### BEZUGSZEICHENLISTE

- 10: Holzrohstoff
- 20: holzfremder Rohstoff
- 21: Platte aus verpresstem Faserstoff mit 5% holzfremden Rohstoff
- 30: Herstellen der Zusammensetzung für den Faserstoff
- 40: Zerfasern des Rohstoffes
- 50: Trocknen des Faserstoffes
- 60: Beleimen des Faserstoffes
- 70: Verpressen des Faserstoffes
- 80: Besäumen und Schleifen der Platten

## Patentansprüche

1. Zusammensetzung, umfassend einen Faserstoff, ein Bindemittel, einen Härtungsbeschleuniger und gegebenenfalls eine Paraffinemulsion, wobei der Faserstoff einen Holzrohstoff und wenigstens 5% holzfremde Rohstoffe, bestehend aus einer Mischung von 0 - 40% anorganischen Anteilen, 5 - 81% synthetisch organischen Anteilen und/oder 0 - 22,5% verrottbaren organischen Anteilen, wobei sich die verwendeten Anteile jeweils zu 100% holzfremden Rohstoff addieren, enthält.

2. Zusammensetzung nach Anspruch 1, wobei es sich bei den holzfremden Stoffen um Feststoffe handelt, auch um Mischungen verschiedener Feststoffe.

3. Zusammensetzung nach einem der vorhergehenden Ansprüche, umfassend zusätzlich Harnstoff und/oder Ligninsulfonate.

4. Zusammensetzung nach einem der vorhergehenden Ansprüche, wobei es sich bei dem Bindemittel um Harnstoff-Formaldehyd-, Melamin- oder Phenol-Harz oder eine Kombination davon handelt

5. Verfahren zur Herstellung einer Holz- oder Holzfaserplatte, umfassend:
a. Herstellen einer Rohstoffmischung zur Aufbereitung als Faserstoff, wobei der Faserstoff einen Holzrohstoff und wenigstens 5% holzfremde Rohstoffe, bestehend aus einer Mischung von 0 - 40% anorganischen Anteilen, 5 - 81% synthetisch organischen Anteilen und/oder 0 - 22,5% verrottbaren organischen Anteilen, wobei sich die verwendeten Anteile jeweils zu 100% holzfremden Rohstoff addieren, enthält;
b. Zerfaserung der Rohstoffmischung nach dem thermochemischen Verfahren;
c. Trocknung des Faserstoffs;
d. Beleimung des Faserstoffs, bevorzugt im Blender-Verfahren;
e. Heißverpressen des beleimten Faserstoffs; und
f. Besäumen der Platten und Schleifen auf eine definierte Plattenstärke.

6. Verfahren nach Anspruch 5, wobei als Bindemittel bevorzugt Harnstoff-Formaldehyd-, Melamin- oder Phenol-Harz oder eine Kombination davon verwendet werden.

7. Verfahren nach Anspruch 5 oder 6, wobei die Rohstoffmischung bei der Verwendung von Harnstoff-Formaldehyd-Harz auf einen sauen pH-Wertzwischen 5 bis 5,8, eingestellt wird.

8. Verfahren nach einem der Ansprüche 5 bis 7, wobei holzfremde Rohstoffe als Teil des Faserstoffs verwendet werden, die aus einer Mischung von 0 - 40% anorganischen Anteilen, 5 - 100% synthetisch organische Anteile und/oder 0 - 95% verrottbaren organischen Anteilen bestehen, wobei sich die verwendeten Anteile jeweils zu 100% holzfremden Rohstoff addieren.

## Claims

1. Composition comprising a fibre, a binder, an accelerator and optional a paraffin emulsion, wherein the fibre comprises a wood raw material and at least 5% of non-wood material, consisting of a mixture of 0 - 40% inorganic parts, 5 - 81% synthetic organic parts and/or 0 - 22.5% rottable organic parts, wherein the used parts add to 100% non-wood raw material.

2. Composition of claim 1, wherein the non-wood material are mixtures of different solid material.

3. Composition according to any one of the preceding claims, comprising additionally urea and/ or lignosulphonate.

4. Composition of any one of the preceding claims, wherein the binder is urea formaldehyde- , melamine- or phenolic-resin or a combination thereof.

5. Method for the manufacture of a wood or fibreboard, comprising:
a. Manufacture of a raw material mixture for the preparation of a fibre, wherein the fibre comprises a wood raw material and at least 5% of non-wood material, consisting of a mixture of 0 - 40% inorganic parts, 5 - 81% synthetic organic parts and/or 0 - 22.5% rottable organic parts, wherein the used parts add to 100% non-wood raw material;
b. Shredding of the raw material mixture with a thermodynamic process;
c. Drying of fibre;
d. Gluing of fibre, preferable in a blender process;
e. Hot pressing of glued fibre; and
f. Trimming of plates and grinding to defined panel thickness.

6. Method of claim 5, wherein the binder is urea formaldehyde-, melamine- or phenolic-resin or a combination thereof.

7. Method of claim 5 or 6, wherein the raw material mixture using urea formaldehyde resin is adjusted to an acidic pH between 5 to 5.8.

8. Method of any one of claims 5 to 7, using non-wood raw material as part of the fibre, consisting of a mixture of 0 - 40% inorganic parts, 5 - 100% synthetic organic parts and/or 0 - 95% rottable organic parts, wherein the used parts add to 100% non-wood raw material.

## Revendications

1. Composition comprenant une matière fibreuse, un liant, un accélérateur de durcissement, et optionnellement une émulsion de paraffine, dans laquelle la matière fibreuse comprend une matière première à base de bois et au moins 5% de matière première sans bois, consistant en un mélange de 0-40% de parts inorganiques, 5-81% de parts organiques synthétiques et/ou 0-22,5% de parts organiques pouvant se décomposer, dans laquelle les parts utilisées s'ajoutent respectivement jusqu'à 100% de matière première sans bois.

2. Composition selon la revendication 1, dans laquelle les matières sans bois sont des solides, aussi des mélanges de différents solides.

3. Composition selon l'une quelconque des revendications précédentes, comprenant en plus de l'urée et/ou un sulfonate de lignine.

4. Composition selon l'une quelconque des revendications précédentes, dans laquelle le liant est une résine phénolique, une résine à base de mélamine, une résine à base de formaldéhyde-urée, ou une combinaison de celle-ci.

5. Procédé de fabrication d'un panneau de bois ou d'un panneau de fibre de bois, comprenant :
a) fabrication d'un mélange de matière première pour préparation en tant que matière fibreuse, dans lequel la matière fibreuse comprend une matière première à base de bois et au moins 5% de matière première sans bois, consistant en un mélange de 0-40% de parts non organiques, 5-81% de parts organiques synthétiques et/ou 0-22,5% de parts organiques pouvant se décomposer, dans laquelle les parts utilisées s'ajoutent respectivement jusqu'à 100% de matière première sans bois;
b) transformation en fibre du mélange de matière première après un procédé thermo-chimique ;
c) séchage de la matière fibreuse ;
d) encollage de la matière fibreuse, en particulier dans un procédé de mélange ;
e) pressage à chaud de la matière fibreuse encollée ; et
f) découpage des panneaux et ponçage jsuqu'à une épaisseur de panneau définie.

6. Procédé selon la revendication 5, dans lequel on peut utiliser comme liant en particulier une résine phénolique, une résine à base de mélamine, une résine à base de formaldéhyde-urée, ou une combinaison de celle-ci.

7. Procédé selon la revendication 5 ou 6, dans lequel le mélange de matière première utilisant résine de formaldéhyde-urée est ajusté sur une valeur de pH acide comprise entre 5 et 5,8.

8. Procédé selon l'une des revendications 5 à 7, dans lequel une matière première sans bois peut être utilisée en tant que part de la matière fibreuse, comprenant un mélange de 0-40% de parts inorganiques, 5-100% de parts organiques synthétiques et/ou 0-95% de parts organiques qui peuvent se décomposer, les parts utilisées s'additionnant respectivement jusqu'à 100% de matière première sans bois.
